# EUROPÄISCHE PATENTSCHRIFT

(11) **EP 0 906 976 B1**
(45) Veröffentlichungstag und Bekanntmachung des Hinweises auf die Patenterteilung: **02.01.2003**
(21) Anmeldenummer: 98118634.9
(22) Anmeldetag: 02.10.1998
(51) Int. Cl.: D02J 13/00

(54) **Verfahren zum Fixieren von auf Wickelkörpern befindlichen Garnen**
Method for heat setting bobbin wound yarns
Procédé pour thermofixer les bobines bobinées de fils

(30) Priorität: 02.10.1997 DE 19743697
(43) Veröffentlichungstag der Anmeldung: 07.04.1999
(73) Patentinhaber: Spindelfabrik Neudorf GmbH, 09465 Neudorf (DE)
(72) Erfinder: Hering, Hans-Jürgen, 09465 Neudorf (DE); Escher, Christoph, 09465 Cranzahl (DE); Weissflog, Dietmar, 09474 Crottendorf (DE); Schneider, Joachim, 08149 Vielau (DE); Herold, Hans-Jörg, 08058 Zwickau (DE); Trompke, Jürgen, 08371 Glauchau (DE)
(74) Vertreter: Auerbach, Bettina Patentanwältin

(56) Entgegenhaltungen:
- DE-A- 3 601 099
- DE-A- 4 025 899
- FR-A- 2 375 384

## Beschreibung

Die Erfindung betrifft ein Verfahren zum Fixieren von auf Wickelkörpern befindlichen Garnen und Zwirnen durch thermisches Behandeln nach einem vorgegebenen Temperaturzeitverlauf, wie es in der Textilindustrie zur Verbesserung der Verarbeitungseigenschaften, insbesondere der Minderung der Kringelneigung und der Verbesserung der Elastizitätseigenschaften, benötigt wird.

Die Verminderung der Drehungsneigung von Garnen oder Zwirnen ist für viele textiltechnologische Prozesse eine unerläßliche Voraussetzung. Es sind technische Lösungen entwickelt worden, um die Oberflächenbeschichtung der Garne und Zwirne mit sogenannten Avivagen im Zuge des Kontaktes mit entsprechenden Dämpfen oder Lösungen vor oder nach dem Aufspulen auf Wickelkörper zu realisieren.
Immer erfordert bekanntermaßen das Fixieren eine Feucht-/Heißbehandlung des Fixiergutes, da hierdurch die Drehungsneigung infolge der beim Spinnen im Garn entstandenen Spannungen reduziert werden kann.
Verbreitet sind in der Praxis diskontinuierlich ablaufende Behandlungen in sogenannten Autoklaven.

Der Stand der Technik auf diesem technischen Gebiet wird durch die DE 36 01 099 C2 charakterisiert.
Nach dieser technischen Lösung ist vorgesehen, einseitig verschlossene Wickelkörper zu verwenden, darauf das zu fixierende Garn zu wickeln, anschließend durch Einleiten von Wasserdampf in den Wickelkörper und durch das Durchströmen des aufgewickelten Garns mittels Wasserdampf mit einem Überdruck von 1,4 bis 1,8*10⁵ Pa über einen Zeitraum von 10 bis 60 sec. thermisch zu behandeln.

Bei dieser Prozedur, die durchaus in speziellen Einrichtungen zwischen verschiedenen Textilmaschinen vorgenommen werden kann, müssen die Kopse in Form der mit Garnen umwickelten Wickelkörper auf speziellen Einrichtungen zunächst dieser Dampfbehandlung und unter besonderen Voraussetzungen danach einem Trocknungsprozeß unterworfen werden.

Man geht davon aus, daß in Abhängigkeit von der Art des verwendeten Fasermaterials (Naturfasern oder synthetische Fasern) die Eigenfeuchte zwischen 15 und 18 % beträgt, die sich infolge der Dampfbehandlung um 3 bis 5 % erhöhen kann. Sofern die sich einstellende Endfeuchte über einer zu gewährleistenden Handelsfeuchte liegt, muß dem thermischen Fixieren mittels Naßdampf ein Trocknungsprozeß nachgeschaltet werden.

Das bekanntgemachte Verfahren erfüllt zwar die Anforderungen an eine kontinuierliche Arbeitsweise, erfordert jedoch die Anwendung von speziellen Wickelkörpern und speziellen Bedampfungs- und Trocknungseinrichtungen.
Der Stand der Technik ist außerdem durch einen verhältnismäßig hohen Energieaufwand durch den Einsatz des Heizmediums Naßdampf und durch die anschließend notwendige Feuchtereduzierung gekennzeichnet.

Die Aufgabe der Erfindung besteht deshalb darin, die bekannten Mängel des Standes der Technik zu überwinden. Insbesondere geht es um das Schaffen einer technischen Lösung für das kosten- und energiegünstige thermische Behandeln von auf üblichen Wickelkörpern befindlichen Garnen und Zwirnen zum Zwecke des thermischen Fixierens.

Die Aufgabe wird erfindungsgemäß im wesentlichen durch die kennzeichnenden Merkmale des Anspruchs 1 gelöst.
Danach wird die thermische Behandlung nach einem vorgegebenen Temperatur-/Zeitverlauf durch einen zweistufigen Bearbeitungsprozeß erreicht.

In einem ersten Arbeitsschritt wird dabei unter Nutzung der Eigenfeuchte des auf den Wickelkörpern befindlichen Garns oder Zwirns mit Hilfe von Mikrowellen ein schnelles Erwärmen des Fixiergutes auf die gewählte Fixiertemperatur vorgenommen.
In einem zweiten Arbeitsschritt wird anschließend die Fixiertemperatur im gesamten Garnkörper über einen spezifischen Wirkzeitraum aufrechterhalten.
Es wurde festgestellt, daß bei Mikrowelleneinsatz die Temperaturerhöhung analog der unterschiedlichen Verteilung des abloluten Feuchtevolumens im auf den Wickelkörpern befindlichen Garn unterschieden ist.

Es kommt zu einer stärkeren Erwärmung im Kern des Garnkörpers gegenüber der Erwärmung an dessen Oberfläche.

Für eine effektive Erwärmung des Garns mit Hilfe von energiereichen Mikrowellen sind offensichtlich die üblichen Eigenfeuchten von 15 - 18 % völlig ausreichend. Die Neigung zur unterschiedlich schnellen Erwärmung des aufgewickelten Garnes von innen nach außen wird durch die mögliche Wärmeabstrahlung von der Oberfläche des Kopses noch verstärkt.
Wegen des Erfordernisses einer gleichmäßigen thermischen Behandlung des aufgewickelten Garnes oder Zwirns vor einer Weiterverarbeitung muß die ausreichende thermische Belastung des Garnes im gesamten Wickelkörper gewährleistet werden. Dazu wird in einem zweiten Arbeitsschritt nicht das Aufheizen mit schneller Energiezufuhr sondern der Temperaturausgleich innerhalb des aufgewickelten Garnes und das thermische Belasten über einen gewählten Wirkzeitraum angestrebt.
Bei diesem Vorgehen wird ein zusätzlicher Feuchteeintrag in das Textilgut vermieden. Bei Vermeidung von erzwungener Luftzirkulation in den Behandlungsapparaten kommt es nicht zu solchen Trocknungseffekten des Garnes, die sich nicht im weiteren Verarbeitungsprozeß bis zu den gewünschten Handelsfeuchten ausgleichen würden.

Der zweite die gleichmäßige Temperaturverteilung im auf dem Wickelkörper befindlichen Garn oder Zwirn bewirkende Arbeitsschritt kann vorzugsweise in einer unbeheizten isolierten Thermokammer durchgeführt werden. In dieser Kammer kommt es dabei unter Vermeidung von Feuchteund Energieverlusten zum weitgehenden Temperaturausgleich innerhalb des Kopses.
Es ist jedoch auch möglich, den zweiten Arbeitsschritt in einer besonderen Behandlungskammer unter Einsatz von Heizmedien durchzuführen, wobei im wesentlichen damit mögliche Energieverluste ausgeglichen und zugleich die gewünschte thermische Belastung des Garns über den erforderlichen Zeitraum aufrechterhalten werden kann.
Als besonders effektive Form der Heizenergiezuführung hat sich auch in diesem Falle der Einsatz von Mikrowellenstrahlern erwiesen, der allerdings nur noch einen Bruchteil der Energiedichte des ersten Arbeitsschrittes erfordert.

Wegen der unterschiedlichen Energiezuführung und wegen der unterschiedlichen Dauer der Behandlung wird das Verfahren vorzugsweise in zwei voneinander getrennten Behandlungskammern durchgeführt, in denen bei kontinuierlichem Durchlauf in der Regel unterschiedliche Aufenthaltszeiten eingehalten werden.

Zur Steuerung des Zeitverlaufes der thermischen Behandlung sind die Behandlungskammern mit Stetigförderern ausgestattet, deren Transportgeschwindigkeit regelbar ist.

Es besteht die grundsätzliche Möglichkeit, der Aufheizphase einen Vorbehandlungsschritt vorzuschalten, in dem bedarfsweise dem Fixiergut Wärme, Feuchte und/oder Avivagen zugeführt werden. Auf diese Weise wird das Textilgut auf besondere nachfolgende Verarbeitungstechniken vorbereitet.

Das Fixieren des Fixiergutes erfolgt entsprechend der dem Garnmaterial entsprechenden Fixiertemperatur.

Der Verlauf der thermischen Behandlung des Fixiergutes wird während der Aufheizphase und gegebenenfalls auch in der Temperatureinwirkphase durch die Steuerung der Mikrowellenleistung in Abhängigkeit von der jeweiligen Fixiergutbeschaffenheit in den einzelnen Behandlungskammern bzw. in den einzelnen Abschnitten einer gemeinsamen Behandlungskammer beeinflußt.

Die Vorzüge des Verfahrens bestehen insgesamt darin, daß auch unter Vermeidung von zusätzlichem oder bei minimiertem Feuchteeintrag eine hochwirksame thermische Behandlung der weiterzuverarbeitenden Kopse bei minimiertem Energieeinsatz erreicht wird. Die Kontinuität des Prozesses bzw. der quasikontinuierliche Verlauf des Prozesses ist dabei eine Voraussetzung für dessen Einordnung in den laufenden technologischen Ablauf der Be- und Verarbeitung des Fixiergutes. Dieses Verfahren bietet damit vorteilhafte Bedingungen auch für das nachträgliche Einordnen in bestehende Verfahrensabläufe.
Allein durch das Regulieren der Leistung der eingesetzten Engergiequellen und der verwendeten Fördereinrichtungen lassen sich bedarfsweise unterschiedliche Fixierverläufe realisieren. Damit besteht die Möglichkeit, mit einer einheitlichen Verfahrenstechnik auf unterschiedliche Anforderungen an die Behandlung des eingesetzten Fixiergutes reagieren zu können.

Die Erfindung soll nachstehend mit Ausführungsbeispielen näher erläutert werden.

### Beispiel 1:

Es sollen auf Wickelkörpern befindliche Garne aus einer Mischung von Wolle und Polyester fixiert werden. Die einzelnen Garnkörper enthalten eine Garnmasse von im Mittel 110 g. Die Eigenfeuchte dieses Garns beträgt ca. 10 %. In einer als Hohlleiter ausgebildeten Behandlungskammer mit einer quadratischen, dem Garnkörperdurchmesser größenmäßig angepaßten lichten Querschnittsfläche wird zunächst ein schnelles Erwärmen des Fixiergutes vorgenommen.
Als Energieeinleitung erfolgt durch vier Mikrowelleneinkopplungen von jeweils 2 kW. Im ersten Verfahrensschritt wird die gewünschte Fixiertemperatur von 95 °C in einzelnen Bereichen des Fixiergutes bei einer Transportgeschwindigkeit von im Mittel etwa 2 m/Min. nach ca. 40 sec. erstmalig erreicht bzw. geringfügig überschritten.
Danach wird das Fixiergut einer zweiten Behandlungsstufe übergeben.
In dieser Behandlungsstufe werden die Verfahrensschritte Temperaturausgleich und Aufrechterhalten der Fixiertemperatur über einen benötigten Temperatureinwirkzeitraum realisiert.
Die zweite Behandlungskammer ist zur Vermeidung von Energieverlusten wärmeisoliert ausgebildet und wird durch Zufuhr von Wärmeenergie auf einer Raumtemperatur von 95 °C gehalten.
Damit gelingt es, die Fixiertemperatur von 95 °C in der Temperatureinwirkphase über einen Mindestzeitraum von 2,5 Min. in allen Teilen des Fixiergutes aufrechtzuerhalten. Das Fixiergut wird sodann thermisch fixiert an die nachfolgende Verarbeitungsstufe übergeben.

### Beispiel 2:

Die schnelle Aufheizung des Fixiergutes, bestehend aus auf Wickelkörpern befindlichen Garnen aus Wolle, wird analog Beispiel 1 in einer Aufheizstation realisiert. Die Eigenfeuchte des Garns beträgt ca. 15%. Die gewünschte Fixiertemperatur beträgt 98 °C und wird in einzelnen Teilen des Fixiergutes bereits nach 35 sec. erreicht.
Die anschließende Temperatureinwirkphase erfolgt in einer zweiten Behandlungskammer, die als isolierte Thermokammer ausgebildet ist.
Durch die Regelung der Fördergeschwindigkeit des Fixiergutes durch diese unbeheizte Nachbehandlungskammer wird der gewünschte Temperatureinwirkzeitraum von etwa 2 Min. bei einer gesamten Aufenthaltszeit in der Thermokammer von 3 Min. erreicht.

### Beispiel 3:

Dem ersten Behandlungsschritt des Fixiergutes, bestehend aus auf Wickelkörpern befindlichen Garnen aus Wolle ist ein Vorbehandlungsschritt vorgeschaltet. Dabei werden dem Fixiergut mittels kurzzeitiger Dampfbehandlung Wärme, Feuchte und Avivagen zugeführt.
Die mittlere Feuchte des Fixiergutes erreicht dabei ca. 19 %.
Die schnelle Aufheizung des Fixiergutes wird analog Beispiel 1 in einer Aufheizstation realisiert. Die gewünschte Fixiertemperatur beträgt 98 °C und wird in einzelnen Bereichen des Fixiergutes nach 40 sec. erreicht.
Die Thermokammer ist so ausgestattet, daß das Fixiergut der Nachbehandlungskammer in einer veränderten Lage übergeben werden kann. Dadurch verfügt die Nachbehandlungskammer über einen lichten rechteckigen Querschnitt von etwa 0,06 m² und einer Länge von 1,5 m. Durch Eintrag von zusätzlicher Wärmeenergie in Form von Infrarotstrahlung wird in der Nachbehandlungskammer eine gleichbleibende Temperatur von 90 - 98 °C erreicht.
Mit Hilfe des Stetigförderers der Nachbehandlungskammer wird die gewünschte Fixiertemperatur im Fixiergut über einen Wirkzeitraum von 3 Min. aufrecht erhalten.

## Patentansprüche

1. Verfahren zum Fixieren von auf Wickelkörpern befindlichen Garnen und Zwirnen durch thermisches Behandeln nach einem vorgegebenen Temperatur-/Zeitverlauf, **dadurch gekennzeichnet,**
**daß** in einer Aufheizphase unter Nutzung der Eigenfeuchte des auf den Wickelkörpern befindlichen Garns oder Zwirns mit Hilfe von Mikrowellen ein schnelles Erwärmen des Fixiergutes vorgenommen wird, um eine gewählte Fixiertemperatur zu erreichen und
**daß** in einer Temperaturausgleichsphase die Temperatur über einen spezifischen Wirkzeitraum ausgeglichen bzw. aufrechterhalten wird.

2. Verfahren nach dem Anspruch 1, **dadurch gekennzeichnet**,
eine die gleichmäßige Temperaturverteilung im auf dem Wickelkörper befindlichen Fixiergut bewirkende Temperaturausgleichsphase in einer unbeheizten isolierten Thermokammer durchgeführt wird.

3. Verfahren nach den Ansprüchen 1 und 2, **dadurch gekennzeichnet, daß** eine die gleichmäßige Temperaturverteilung im auf dem Wickelkörper befindlichen Fixiergut bewirkende Temperaturausgleichsphase unter Zufuhr von Wärmeenergie durchgeführt wird.

4. Verfahren nach dem Anspruch 3, **dadurch gekennzeichnet, daß** die Wärmeenergie durch Mikrowellen in einer besonderen Behandlungskammer eingetragen wird.

5. Verfahren nach den Ansprüchen 1 bis 4, **dadurch gekennzeichnet,**
**daß** der Aufheizphase ein Vorbehandlungsschritt vorgeschaltet wird.

6. Verfahren nach dem Anspruch 5, **dadurch gekennzeichnet,**
**daß** im Vorbehandlungsschritt dem Fixiergut Wärme, Feuchte und/oder Avivagen zugeführt werden.

7. Verfahren nach den Ansprüchen 1 bis 6, **dadurch gekennzeichnet,**
**daß** die Behandlung des Fixiergutes im kontinuierlichen Durchlauf durch die unterschiedlich ausgestatteten Prozeßstufen vorgenommen wird.

8. Verfahren nach den Ansprüchen 1 bis 7, **dadurch gekennzeichnet,**
**daß** der Zeitverlauf der thermischen Behandlung durch die Steuerung der Transportgeschwindigkeit der in den Behandlungskammern angeordneten Stetigförderer erreicht wird.

9. Verfahren nach den Ansprüchen 1 bis 8, **dadurch gekennzeichnet,**
**daß** der Verlauf der thermischen Behandlung des Fixiergutes während der Aufheizphase und gegebenenfalls in der Temperaturausgleichsphase durch die Steuerung der Mikrowellenleistung in der jeweiligen Behandlungskammer beeinflußt wird.

## Claims

1. Method for the fixing of yarns and twines located on packages by thermal treatment according to a predetermined temperature/time profile, **characterized in that**, in a heating phase, a rapid heating of the material to be fixed is carried out, utilizing the inherent moisture of the yarn or twine located on the packages, with the aid of microwaves, in order to achieve a selected fixing temperature, and **in that,** in a temperature compensation phase, the temperature is compensated or maintained over a specific active period of time.

2. Method according to Claim 1, **characterized in that** a temperature compensation phase bringing about the uniform temperature distribution in the material to be fixed, located on the package, is carried out in an unheated insulated thermal chamber.

3. Method according to Claims 1 and 2, **characterized in that** a temperature compensation phase bringing about the uniform temperature distribution in the material to be fixed, located on the package, is carried out by the supply of heat energy.

4. Method according to Claim 3, **characterized in that** the heat energy is introduced by means of microwaves in a special treatment chamber.

5. Method according to Claims 1 to 4, **characterized in that** the heating phase is preceded by a pre-treatment step.

6. Method according to Claim 5, **characterized in that**, in the pre-treatment step, heat, moisture and/or brighteners are supplied to the material to be fixed.

7. Method according to Claims 1 to 6, **characterized in that** the treatment of the material to be fixed is carried out in a continuous passage through the differently equipped process stages.

8. Method according to Claims 1 to 7, **characterized in that** the time profile of the thermal treatment is achieved by the control of the transport speed of the continuous conveyors arranged in the treatment chambers.

9. Method according to Claims 1 to 8, **characterized in that** the profile of the thermal treatment of the material to be fixed is influenced during the heating phase and, if appropriate, in the temperature compensation phase by the control of the microwave power in the respective treatment chamber.

## Revendications

1. Procédé de fixage de fils ou de fils retors se trouvant sur des bobines par traitement thermique selon un déroulement température-temps prédéterminé, **caractérisé en ce que**, dans une phase de réchauffement, en utilisant l'humidité propre du fil ou du fil retors se trouvant sur les bobines, on effectue au moyen de micro-ondes un réchauffement rapide du produit à fixer pour atteindre une température de fixage choisie et **en ce que**, dans une phase de compensation de la température, la température est compensée ou selon le cas maintenue sur un intervalle de temps de travail spécifique.

2. Procédé selon la revendication 1, **caractérisé en ce qu'**une phase de compensation de la température effectuant la répartition uniforme de la température dans le produit à fixer se trouvant sur la bobine est réalisée dans une étuve isolée non chauffée.

3. Procédé selon les revendications 1 et 2, **caractérisé en ce qu'**une phase de compensation de la température effectuant la répartition uniforme de la température dans le produit à fixer se trouvant sur la bobine est réalisée par apport d'énergie thermique.

4. Procédé selon la revendication 3, **caractérisé en ce que** l'énergie thermique est apportée par des micro-ondes dans une chambre de traitement particulière.

5. Procédé selon les revendications 1 à 4, **caractérisé en ce que** la phase de réchauffement est précédée d'une étape de pré-traitement.

6. Procédé selon la revendication 5, **caractérisé en ce que** l'on applique au produit à fixer de la chaleur, de l'humidité et/ou des produits d'apprêtage dans l'étape de pré-traitement.

7. Procédé selon les revendications 1 à 6, **caractérisé en ce que** le traitement du produit à fixer est effectué en continu à travers les étapes de traitement différemment aménagées.

8. Procédé selon les revendications 1 à 7, **caractérisé en ce que** le déroulement dans le temps du traitement thermique est obtenu par commande de la vitesse de transport des transporteurs continus agencés dans les chambres de traitement.

9. Procédé selon les revendications 1 à 8, **caractérisé en ce que** le déroulement du traitement thermique du produit à fixer au cours de la phase de réchauffement et le cas échéant au cours de la phase de compensation de la température est influencé par la commande de la capacité des micro-ondes dans la chambre de traitement respective.
